# EUROPÄISCHE PATENTSCHRIFT

(11) **EP 1 573 095 B1**
(45) Veröffentlichungstag und Bekanntmachung des Hinweises auf die Patenterteilung: **25.10.2006**
(21) Anmeldenummer: 03788843.5
(22) Anmeldetag: 03.12.2003
(51) Int. Cl.: C25F 1/00, C25F 5/00

(54) **VERFAHREN ZUM ENTFERNEN VON ZUMINDEST EINEM OBERFLÄCHENBEREICH ZUMINDEST ZWEIER BAUTEILE**
METHOD FOR REMOVING AT LEAST ONE SURFACE AREA OF AT LEAST TWO COMPONENTS
PROCEDE POUR ELIMINER AU MOINS UNE ZONE DE SURFACE D'AU MOINS DEUX COMPOSANTS

(30) Priorität: 18.12.2002 DE 10259363
(43) Veröffentlichungstag der Anmeldung: 14.09.2005
(73) Patentinhaber: SIEMENS AKTIENGESELLSCHAFT, 80333 München (DE)
(72) Erfinder: KÖRTVELYESSY, Daniel, 13469 Berlin (DE); KRÜGER, Ursus, 14089 Berlin (DE); MICHELSEN-MOHAMMADEIN, Ursula, 13505 Berlin (DE); REICHE, Ralph, 13465 Berlin (DE); DE VOGELAERE, Marc, 13581 Berlin (DE)
(86) Internationale Anmeldenummer: PCT/DE2003/003975
(87) Internationale Veröffentlichungsnummer: WO 2004/057066

(56) Entgegenhaltungen:
- WO-A-02/103088
- DE-B- 1 043 008
- US-A- 2 372 599
- US-A- 4 966 664

## Beschreibung

Die Erfindung betrifft ein Verfahren zum Entfernen von zumindest einem Oberflächenbereich eines Bauteils gemäß Anspruch 1.

Die WO 02/103088 A1 offenbart ein Verfahren zum lokalen Entschichten von Bauteilen.

Aus den Werkstoffblättern 500 (12.77) der Mannesmann Röhren Werke über druckwasserstoffbeständige Stähle ist bekannt, dass aus wässrigen Lösungen unter bestimmten Bedingungen Wasserstoff ohne weitere chemische Reaktion ins Metall aufgenommen wird, wobei eine Versprödung des Metalls und eine Lockerung des Gefüges auftreten können.

Oberflächenbereiche eines Bauteils (Substrat, Schicht) oder Teilbereiche eines Bauteils, die eine Schicht sind, die beispielsweise korrodiert sind und die entfernt werden sollen, können auf verschiedene Art und Weise entfernt werden.
Dies kann durch Sandstrahlen, chemisches Ätzen oder andere Verfahren erfolgen.
Diese Verfahren sind jedoch sehr aufwändig und beschädigen oft in unerwünschter Weise das Substrat oder Bauteile.

Es ist daher Aufgabe der Erfindung ein Verfahren der eingangs genannten Art aufzuzeigen, das die obengenannten Probleme überwindet.

Die Aufgabe wird gelöst durch ein Verfahren zum Entfernen von zumindest einem Oberflächenbereich gemäß Anspruch 1.

Weitere vorteilhafte Verfahrensschritte oder Parameter sind in den Unteransprüchen aufgelistet.
Die Verfahrensschritte in den Unteransprüchen können miteinander in vorteilhafter Weise kombiniert werden.

Es zeigen
Figur 1, 6 und 7 jeweils eine Vorrichtung, mit der ein elektrolytisches Verfahren durchgeführt werden kann, und
Figur 2 eine Gasblase in einer Fehlstelle eines Oberflächenbereichs,
Figur 3 Gasblasenbildung in geschlossenen Poren eines Oberflächenbereichs,
Figur 4 eine Fehlstelle zwischen einer Schicht und einem Substrat, und
Figur 5 den Effekt von Gasdiffusion in Oberflächenbereiche eines Bauteils.

Figur 1 nach Stand der Technik zeigt eine Vorrichtung 1, mit der ein elektrolytisches Verfahren durchgeführt werden kann.

In einem Behälter 4 ist ein Elektrolyt 7 angeordnet, in dem wiederum ein Bauteil 10 (wirkt als Elektrode), bei dem ein Oberflächenbereich entfernt werden soll, und eine Elektrode 13 angeordnet sind.
Das Bauteil 10 und die Elektrode 13 sind elektrisch leitend mit einer Strom/Spannungsquelle 16 miteinander verbunden. Das Bauteil 10 bildet bspw. die Kathode mit einem negativen Potenzial von beispielsweise -1,086 Volt.
Die Elektrode 13 ist dann die Anode.
Das Bauteil 10 kann auch die Anode und die Elektrode 13 die Kathode sein.

Das zumindest eine Bauteil 10 muss nicht notwendigerweise eine Elektrode (also Teil eines Strom- oder Spannungskreises) sein, die in dem elektrolytischen Stromkreis betrieben wird. Es können auch zwei Elektroden 13, 13' für die Elektrolyse verwendet werden, wobei das zumindest eine Bauteil 10 nur in dem Elektrolyt 7 angeordnet ist (Fig. 6).

In allen Fällen ist es wesentlich, dass das Bauteil 10 mit dem Gas, das sich bei der Elektrolyse bildet, in Wechselwirkung tritt.

Der Elektrolyt 7 ist beispielsweise eine wässrige Lösung aus Säuren und/oder Basen.
Der Elektrolyt 7 kann auch eine nichtwässrige Lösung oder Schmelze (bspw. Salzschmelze) sein.

Erfindungsgemäss stellen zwei Bauteile 10, 10', bei denen ein Oberflächenbereich entfernt werden soll, die zwei für die Elektrolyse notwendigen Elektroden dar (Fig. 7).

An beiden Elektroden 13, 13' (Bauteile 10, 10') läuft eine chemische Reaktion ab, d.h. an der einen eine Oxidation und an der anderen eine Reduktion. Bei beiden Bauteilen 10, 10' kann sich Gas bilden, das erfindungsgemäss (Fig. 2, 3, 4, 5) mit dem Bauteil 10, 10' in Wechselwirkung tritt. Das Gas, das sich an den beiden Elektroden 10, 10' (Bauteilen) bildet kann dasselbe sein oder auch verschieden sein.
Als Elektrolytsalz für die Elektrolyse werden hier Stickstoffverbindungen, wie z. B. Ammoniumnitrit, verwendet. Da sowohl das Kation als auch das Anion im Elektrolyten Stickstoffatome beinhaltet, entsteht erfindungsgemäß bei der Elektrolyse bei geeignet gewähltem pH-Wert und Potenzialen zwischen den Elektroden 13, 13' (Bauteilen 10, 10') sowohl an der Kathode als auch an der Anode Stickstoffgas.

Da die Bauteile 10, 10', die zu entfernende Oberflächenbereiche 19 aufweisen, gleichzeitig als Anode und Kathode verwendet werden, wird die Effizienz des Verfahrens erhöht.
Darüber ist Stickstoff als Gas weniger gefährlich als Sauerstoff und Wasserstoff bzw. deren Gemische.

Das Bauteil 10, 1ü' ist beispielsweise eine Nickel- oder Kobaltbasierte Superlegierung, insbesondere für Gasturbinenteile, wie z. B. Turbinenschaufeln, mit korrodierten Bereichen an der Oberfläche.
Ebenso kann das Bauteil 10, 10' ein Substrat 31 (Fig. 3) mit einer MCrAlY-Schicht 34 (Fig. 3) sein, die oxidiert oder degradiert ist. Diese Schicht 34 stellt dann zumindest einen zu entfernenden Oberflächenbereich 19 dar.
Die beispielsweise mehrfach vorhandenen Oberflächenbereiche 19 weisen durch ihre Degradation Fehlstellen 28 wie z.B. Hinterschneidungen, Kerben, Risse, Mikrorisse, Gitterfehlstellen, Korngrenzen u.a. auf (Figur 2).

Bei geeigneter Wahl des Elektrolyts 7 sowie dessen Konzentration und der Potenziale der Elektroden 13, 13' (bzw. 10', 10') erfolgt an den Bauteilen 10, 10' in den Fehlstellen 28 eine Gasbildung. Einige der im Elektrolyt 7 enthaltenen Ionenarten entladen sich an den Bauteile 10, 10' und bilden dabei ein Gas, erfindungsgemäß stickstoff, das innerhalb der Fehlstellen 28 Gasblasen 25 bildet. Stickstoff bildet sich aus einem beispielsweise nichtwässrigen Elektrolyten 7.
Der Gasdruck in den Gasblasen 25 steigt mit der Zeit an, insbesondere dynamisch (überproportional), solange eine Spannung an den Elektroden 13, 13' (Bauteile 10, 10') anliegt, da immer mehr Gas gebildet wird. Der Gasdruck erzeugt in dem Oberflächenbereich 19 mechanische Spannungen, die zur Bildung von Rissen 22 in dem Oberflächenbereich 19 führen. Durch diese Rissbildung kommt es zum Abplatzen von Teilen des Oberflächenbereichs 19 und zur Entfernung des Oberflächenbereichs 19.

Figur 3 zeigt die Diffusion des sich bspw. im Elektrolyt 7 bildenden Gases in das Bauteil 10.
Aufgrund der Elektrolyse bildet sich ein Gas, beispielsweise Wasserstoff, das das Bauteil 10 als Elektrode oder als zusätzliche Anordnung im Elektrolyt 7 umgibt.
Der Wasserstoff kann in das Bauteil 10 hineindiffundieren, insbesondere in geschlossene Poren 37. In der Pore 37 bildet sich ebenfalls eine Gasblase 25, deren Druck immer weiter ansteigt bis dieser zur Bildung von Rissen 22 führt.

Figur 4 zeigt Oberflächenbereiche 19 eines Bauteils 10, das eine Schicht 34 aufweist.
Das Bauteil 10 besteht beispielsweise aus einem Substrat 31 und der Schicht 34. Die Schicht 34 oder Teile der Schicht 34 stellen bspw. den Oberflächenbereich 19 dar, der entfernt werden soll.
Das Substrat 31 ist bspw. eine Superlegierung und weist zumindest eine Schicht 34 auf, wie z.B. eine MCrAlY und/oder eine keramische Schicht.

Insbesondere kann es durch die Degradation der Schicht 34 auch zu Fehlstellen 28, wie Risse oder Trennungen im Grenzbereich zwischen Substrat 31 und Schicht 34 kommen, in dem sich das Gas ansammeln kann und das Material um den Riss oder Fehlstelle 28 schwächt, so dass der Riss weiterwachsen kann bis das Risswachstum zum Abplatzen der Schicht 34 im Grenzbereich zwischen Substrat 31 und Schicht 34 führt.

Figur 5 zeigt den Effekt der Diffusion eines Gases aus dem Elektrolyten in ein Bauteil 10.

Der Oberflächenbereich 19, der entfernt werden soll, kann Teil eines Substrats 31 oder einer Schicht 34 sein.

Das Gas, beispielsweise Wasserstoff, das sich in dem Elektrolyt 7 bildet und/oder bereits vorhanden ist oder zugeleitet wird, diffundiert in die metallischen Bereiche des Bauteils 10 ein und kann örtlich rekombinieren.
Insbesondere Vorsprünge 37, die durch Einkerbungen und Hinterschneidungen gebildet werden, bilden eine große Oberfläche mit dem Elektrolyten 7 oder der Umgebung und damit eine große Berührungsfläche für das Gas, bspw. Wasserstoff. Somit kann das Gas von allen Seiten in den Vorsprung 37 hineindiffundieren und der Vorsprung 37 ist sehr viel schneller mit Gas angereichert als andere Bereiche. Die Diffusion von Gas in das Bauteil 10 führt zu einer Lockerung des metallischen Gefüges im Bauteil 10 bis hin zur Rissbildung 22.

Die in Zusammenhang mit den Figuren 2, 3, 4 und 5 beschrieben Wechselwirkungsarten eines Gases mit dem Bauteil 10 können separat aber auch gleichzeitig stattfinden.

In einem Zwischenschritt oder einem letztem Schritt kann einmal oder mehrmals das Bauteil 10 mit dem Oberflächenbereich 19 herausgenommen werden und insbesondere durch Laser- oder Induktivheizung schnell erwärmt werden, so dass eine Diffusion des Gases aus dem Material des Bauteils 10 aufgrund der zeitlichen Kürze der Erwärmung nicht oder kaum stattfindet.
Durch die Erwärmung steigt ebenfalls der Gasdruck an, ohne dass eine weitere Gaszufuhr stattfinden muss. Der Effekt ist derselbe, nämlich dass Risse 22 im Oberflächenbereich 19 erzeugt werden.

Das Bauteil 10 kann zusätzlich, bspw. auch zur Erwärmung, einem Vakuum ausgesetzt werden, so dass der Druckunterschied zwischen Gasblase 25 und Bauteil 10 größer wird und das Verfahren beschleunigt wird.

## Patentansprüche

1. Verfahren zum Entfernen von zumindest einem Oberflächenbereich (19) zumindest zweier Bauteile (10, 10'),
wobei die zumindest zwei Bauteile (10, 10') in einem Elektrolyt (7) angeordnet sind
und als Elektroden (13, 13') verwendet werden,
wobei Stickstoff in dem Elektrolyt (7) erzeugt wird,
so dass durch eine Wechselwirkung von Stickstoff und den zumindest zwei Bauteilen (10, 10') der zumindest eine Oberflächenbereich (19) aufgrund von Bildung von zumindest einem Riss (22) entfernt wird.

2. Verfahren nach Anspruch 1,
**dadurch gekennzeichnet, dass**
zusätzlich zu den zwei Elektroden (13, 13'),
die für die Elektrolyse benutzt werden,
in dem Elektrolyt (7) zumindest ein weiteres Bauteil (10) angeordnet ist.

3. Verfahren nach Anspruch 1,
**dadurch gekennzeichnet, dass**
für den Elektrolyt (7) eine wässrige Lösung verwendet wird.

4. Verfahren nach Anspruch 1,
**dadurch gekennzeichnet, dass**
für den Elektrolyt (7) eine nichtwässrige Lösung oder Schmelze verwendet wird.

5. Verfahren nach Anspruch 1, 2, 3 oder 4,
**dadurch gekennzeichnet, dass**
der Elektrolyt (7) zumindest aus einer Stickstoffverbindung besteht.

6. Verfahren nach Anspruch 1,
**dadurch gekennzeichnet, dass**
das Bauteil (10, 10') als Kathode betrieben wird.

7. Verfahren nach Anspruch 1,
**dadurch gekennzeichnet, dass**
das Bauteil (10', 10) als Anode betrieben wird.

8. Verfahren nach Anspruch 1,
**dadurch gekennzeichnet, dass**
das Bauteil (10, 10') Fehlstellen (28) aufweist,
wobei die Fehlstellen (28) insbesondere Risse, Kerben oder Hinterschneidungen sind,
wobei sich in den Fehlstellen (28) Gas bildet,
so dass sich bei entsprechend hohem Gasdruck des Gases zumindest ein Riss (22) innerhalb des Oberflächenbereichs (19) bildet,
wodurch Teile des Oberflächenbereichs (19) entfernt werden.

9. Verfahren nach Anspruch 1 oder 8,
**dadurch gekennzeichnet, dass**
der Oberflächenbereich (19) zumindest ein Teil einer Schicht (34) des Bauteils (10, 10') ist.

10. Verfahren nach Anspruch 1,
**dadurch gekennzeichnet, dass**
der Oberflächenbereich (19) zumindest teilweise korrodiert ist.

11. Verfahren nach Anspruch 1,
**dadurch gekennzeichnet, dass**
das Gas in die Oberflächenbereiche (19) hineindiffundiert und so dort das Gefüge lockert.

12. Verfahren nach Anspruch 1,
**dadurch gekennzeichnet, dass**
das Gas in die Oberflächenbereiche (19) hineindiffundiert und dort rekombiniert.

13. Verfahren nach Anspruch 1,
**dadurch gekennzeichnet, dass**
das Gas in mindestens eine geschlossene Pore (37) hineindiffundiert und dort mindestens eine Gasblase (25) bildet.

14. Verfahren nach Anspruch 8,
**dadurch gekennzeichnet,**
**dass** das Bauteil eine Schicht (34) und ein Substrat (31) aufweist, und
**dass** sich eine Gasblase (25) an einer Fehlstelle (28) zwischen Substrat (31) und Schicht (34) bildet.

15. Verfahren nach Anspruch 1,
**dadurch gekennzeichnet, dass**
in einem Verfahrenszwischenschritt oder in einem letzten Verfahrensschritt das Bauteil (10, 10') mit dem Oberflächenbereich (19) erwärmt wird,
wobei durch die Wärmezufuhr der Gasdruck erhöht wird.

## Claims

1. Method for removing at least one surface region (19) of at least two components (10, 10'), wherein the at least two components (10, 10') are arranged in an electrolyte (7) and used as electrodes (13, 13'), wherein nitrogen is generated in an electrolyte (7) so that the at least one surface region (19) is removed by an interaction of nitrogen and the at least two components (10, 10') owing to the formation of at least one crack (22).

2. Method according to Claim 1, **characterized in that** in addition to the two electrodes (13, 13') which are used for the electrolysis, at least one further component (10) is arranged in the electrolyte (7).

3. Method according to Claim 1, **characterized in that** an aqueous solution is used for the electrolyte (7).

4. Method according to Claim 1, **characterized in that** a non-aqueous solution or a melt is used for the electrolyte (7).

5. Method according to Claim 1, 2, 3 or 4, **characterized in that** the electrolyte (7) consists of at least one nitrogen compound.

6. Method according to Claim 1, **characterized in that** the component (10, 10') is operated as a cathode.

7. Method according to Claim 1, **characterized in that** the component (10', 10) is operated as an anode.

8. Method according to Claim 1, **characterized in that** the component (10, 10') comprises cavities (28), the cavities (28) being in particular cracks, notches or undercuts, gas being formed in the cavities (28) so that a crack (22) is formed inside the surface region (19) when there is a sufficiently high gas pressure of the gas, as a result of which parts of the surface region (19) are removed.

9. Method according to Claim 1 or 8, **characterized in that** the surface region (19) is at least one part of a layer (34) of the component (10, 10').

10. Method according to Claim 1, **characterized in that** the surface region (19) is at least partially corroded.

11. Method according to Claim 1, **characterized in that** the gas diffuses into the surface region (19) and thus loosens the structure there.

12. Method according to Claim 1, **characterized in that** the gas diffuses into the surface region (19) and recombines there.

13. Method according to Claim 1, **characterized in that** the gas diffuses into at least one closed pore (37) and forms at least one gas bubble (25) there.

14. Method according to Claim 8, **characterized in that** the component comprises a layer (34) and a substrate (31), and **in that** a gas bubble (25) is formed in a cavity (28) between the substrate (31) and the layer (34).

15. Method according to Claim 1, **characterized in that** the component (10, 10') with the surface region (19) is heated in an intermediate method step or in a -last method step, the supply of heat increasing the gas pressure.

## Revendications

1. Procédé d'élimination d'au moins une zone (19) de surface d'au moins deux composants (10, 10'),
dans lequel on met les au moins deux composants (10, 10') dans un électrolyte (7)
et on les utilise comme électrodes (13, 13'),
en produisant de l'azote dans l'électrolyte (7) de sorte que, par interaction de l'azote et des au moins deux composants (10, 10'), la au moins une zone (19) de surface est éliminée en raison de la formation d'au moins une fissure (22).

2. Procédé suivant la revendication 1,
**caractérisé en ce que**
on met, en plus des deux électrodes (13, 13') qui sont utilisées pour l'électrolyte au moins un autre composant (10) dans l'électrolyte (7).

3. Procédé suivant la revendication 1,
**caractérisé en ce que**
l'on utilise pour l'électrolyte (7) une solution aqueuse.

4. Procédé suivant la revendication 1,
**caractérisé en ce que**
l'on utilise pour l'électrolyte (7) une solution non aqueuse ou une masse fondue.

5. Procédé suivant la revendication 1, 2, 3 ou 4, **caractérisé en ce que**
l'électrolyte (7) est constituée d'au moins un composé azoté.

6. Procédé suivant la revendication 1,
**caractérisé en ce que**
l'on fait fonctionner le composant (10', 10) en cathode.

7. Procédé suivant la revendication 1,
**caractérisé en ce que**
l'on fait fonctionner le composant (10, 10') en anode.

8. Procédé suivant la revendication 1,
**caractérisé en ce que**
le composant (10, 10') a des endroits (28) défectueux,
les endroits (28) défectueux étant notamment des fissures, des entailles ou des contre-dépouilles,
du gaz se formant dans les endroits (28) défectueux,
de sorte que, pour une grande pression gazeuse adéquate du gaz, il se forme au moins une fissure (22) dans la zone (19) de surface,
de sorte que des parties de la zone (19) de surface sont éliminées.

9. Procédé suivant la revendication 1 ou 8,
**caractérisé en ce que**
la zone (19) de surface est au moins une partie d'une couche (34) du composant (10, 10').

10. Procédé suivant la revendication 1,
**caractérisé en ce que**
la zone (19) de surface est corrodée au moins en partie.

11. Procédé suivant la revendication 1,
**caractérisé en ce que**
le gaz diffuse dans les zones (19) de surface et ainsi y relâche la structure.

12. Procédé suivant la revendication 1,
**caractérisé en ce que**
le gaz diffuse dans les zones (19) de surface et s'y recombine.

13. Procédé suivant la revendication 1,
**caractérisé en ce que**
le gaz diffuse dans au moins un pore (37) fermé et y forme au moins une bulle (25) de gaz.

14. Procédé suivant la revendication 8,
**caractérisé en ce que**
le composant a une couche (34) et un substrat (31), et
**en ce qu'**une bulle (25) de gaz se forme en un endroit (28) défectueux entre le substrat(31) et la couche (34).

15. Procédé suivant la revendication 1,
**caractérisé en ce que**
dans un stade intermédiaire du procédé ou dans un dernier stade du procédé, on échauffe le composant (10, 10') ayant la zone (19) de surface,
en augmentant ainsi la pression du gaz par apport de chaleur.
